# FASCICULE DE BREVET EUROPEEN

(11) **EP 0 406 039 B1**
(45) Date de publication et mention de la délivrance du brevet: **10.11.1993**
(21) Numéro de dépôt: 90401474.3
(22) Date de dépôt: 31.05.1990
(51) Int. Cl.: D21H 23/76, D21H 25/06

(54) **Procédé de préparation par voie papetière de feuilles de produits fibreux à base de cellulose et enrichis de résines élastomères**
Verfahren zur Herstellung von mit elastomerischen Harzen angereicherten Faserbahnen aus Zellstoff nach Papiermacherart
Process for making fibrous sheet products from cellulose by a paper-making process, said products being enriched with elastomeric resins

(30) Priorité: 31.05.1989 FR 8907198
(43) Date de publication de la demande: 02.01.1991
(73) Titulaire: PAPETERIES DALLE ET LECOMTE S.A., F-59166 Bousbecque (FR)
(72) Inventeur: Lecomte, Joseph, F-59166 Bousbecque (FR)
(74) Mandataire: Wagret, Jean-Michel (FR)

(56) Documents cités:
- EP-A- 0 067 076
- WO-A-88/09845
- US-A- 2 887 431

## Description

La présente invention concerne un procédé en vue de la préparation de matériaux en feuilles, de structure fibreuse et à base de cellulose, notamment par voie papetière humide et constituant des papiers, non tissés ou cartons, ennoblis par imprégnation de résines élastomères.

La présente invention permet ainsi d'obtenir à partir d'un procédé utilisant une chaîne de fabrication papetière, des feuilles fibreuses à base de cellulose, notamment lisses ou crêpées et ennoblies par diverses matières synthétiques de nature élastomères ou plastomères.

Le procédé permet ainsi d'obtenir des cartons présentant des propriétés spécifiques provenant de l'imprégnation de produits constitués desdites résines et permettant l'utilisation du matériau ainsi obtenu dans des applications nombreuses tels les cuirs artificiels et la production de chaussures et articles de maroquinerie, des feuilles d'impression à haute valeur, des papiers gommés ou étiquettes ainsi que des supports de couches abrasives; l'invention permet également d'obtenir des rubans adhésifs sensibles à la pression, des substrats utilisables en tapisserie (revêtements de sols ou de murs); l'invention permet encore de réaliser des matériaux à utilisations techniques notamment pour l'enroulement et la protection d'éléments filiformes tels que cables ou cableries électriques ainsi que des enveloppes de formes diverses notamment des enveloppes de stérilisation.

On connaît déjà l'incorporation dans la masse de la feuille cellulosique d'une résine élastomère notamment au niveau de la presse d'imprégnation; cette résine présente des avantages au niveau de l'utilisation du produit fini en apportant au papier des qualités de stabilisation, de solidité et de résistance mécanique ainsi que de flexibilité recherchée pour de nombreuses applications.

On sait également que l'utilisation de telles résines présente des difficultés particulières dans la phase de fabrication.

En effet les propriétés bien connues (et précisément recherchées dans cette application) des résines élastomères provoquent trop facilement l'adhérence du papier imprégné, lors de la phase de séchage, sur les parois des cylindres sécheurs.

Il suit que petit à petit, une partie de la résine élastomère présente en surface sur la feuille, lors du séchage, vient à adhérer à la paroi du cylindre de séchage; ceci entraîne par un phénomène cumulatif l'adhérence ultérieure d'une nouvelle couche mince de latex provenant de la feuille successive.

Il suit que le cylindre de séchage tend à retenir à sa surface la feuille en cours de séchage donc ne possédant que des propriétés mécaniques faibles qui vient à se déchirer avec rupture dans la continuité du déroulement.

Les cylindres par ailleurs se trouvent régulièrement encrassés par les dépôts de résines, ce qui entraîne la nécessité d'arrêts réguliers en vue d'opérations de nettoyage, entraînant un abaissement du rendement général de la fabrication.

Etant donné l'intérêt des produits papetiers à imprégnation de résines élastomères ou plastomères, on a déjà cherché dans le passé à résoudre cette difficulté, à remédier aux inconvénients ci-dessus, c'est-à-dire à éviter le dépôt partiel de couches de résine lors du séchage depuis la feuille en cours de séchage sur le cylindre sécheur.

Une première solution consistait à revêtir les cylindres et rouleaux de séchage par une résine anti-adhérente et à faible coefficient de frottement telles que les résines fluorocarbonées.

Cette solution connaît cependant des limites dans la mesure où les cylindres de séchage sont nécessairement maintenus à une température permettant de provoquer l'évaporation de l'eau présente dans la feuille en cours de séchage; et la permanence de cette charge thermique au niveau du revêtement fluorocarboné entraîne une dégradation lente mais régulière de cette couche avec la formation de micro fentes et de fissures capillaires amplifiée par l'action des savons présents dans les produits d'imprégnation (en tant qu'agents de surface); de sorte que le latex ou les résines élastomères finissent par se loger dans ces cavités et par entraînement se déposent sur l'ensemble des cylindres sécheurs en provoquant des salissures.

Une autre solution a été également préconisée qui consiste à adjoindre à la résine élastomérique des agents anti-adhérents et constitués de polymères à longues molécules ou de polymères contenant des groupements fonctionnels d'acylamides. Ces substances en raison de leur effet anti-adhérent provoqué notamment par les amides d'acides gras, peuvent maintenir la feuille jusqu'à l'enrouleuse sans qu'elle ne colle.

Cette solution présente cependant également des inconvénients dans la mesure où il a été constaté que des monomères se libèrent par décomposition du produit anti-adhérent lors du vieillissement ultérieur de la feuille ou par suite de défauts lors de la fabrication de l'agent anti-adhérent, notamment s'il s'agit d'un polymérisat à longues chaînes.

On a constaté dans de telles conditions qu'au niveau du produit final, les propriétés recherchées de ce dernier se trouvent handicapées et réduites; notamment l'adhérence de la feuille dans le cas d'une feuille adhésive sensible à la pression, se trouve limitée et minorée; et dans le cas de l'utilisation de tels papiers comme support d'impression, l'imprimabilité se trouve également limitée.

On a également préconisé une solution permettant la fabrication d'une feuille à base de fibres de cellulose contenant une imprégnation élastomérique et dans laquelle on incorpore dans la matière de départ des composés organiques électro-positifs cationiques en vue de réduire le potentiel zeta.

L'invention permet de fabriquer des produits papetiers contenant une proportion importante de composition d'ennoblissement sous forme de polymères et élastomères ou plastomères et sans aucun risque de déposition d'éléments provenant de la résine d'ennoblissement au long de la machinerie et notamment au niveau des rouleaux de séchage.

On connait déjà par le brevet EP-A-00 670 76 l'adjonction d'un adjuvant, constitué d'un polyelectrolyte, au produit d'annoblissement, pour améliorer son greffage sur les Fonctions cellulosiques l'invention concerne un procédé de préparation par voie humide de matériaux en feuilles de structure fibreuse à base de cellulose, tels que des papiers, cartons ou non tissés dans lequel la structure fibreuse en nappe est enrichie de matériaux d'ennoblissement constitués de polymères synthétiques de résines élastomères ou plastomères, et dans lequel la feuille humide formée sur la toile sans fin, passe dans une presse d'imprégnation, pour y recevoir dans sa masse, avant séchage sur des rouleaux chauffants, l'imprégnation du matériau d'ennoblissement constitué par la résine élastomère ou plastomère, sous forme d'une dispersion aqueuse,
caractérisé en ce que ladite dispersion aqueuse contient un additif propre à provoquer la coagulation spontanée de ladite résine au-delà d'une température donnée avec relargage d'une quantité d'eau, ainsi apte à constituer une interface s'opposant à l'adhérence du produit élastomère ou plastomère sur le cylindre chauffant de séchage ultérieur et ledit additif de coagulation de la résine élastomère ou plastomères est constitué d'agents gélifiants tels que les produits de polycondensation des polyols aliphatiques à longues chaînes et plus spécialement les polyesters de propylène éthylène, le méthylester de l'alcool polyvinylique, les polyoxyéthylènes.

Dans une première forme de réalisation on utilise une pâte à fibres longues permettant une absorption suffisante et des résistances adaptées à l'usage auquel le produit est destiné; la pâte à fibres longues, blanchie, demi-blanchie ou écrue est peu raffinée (16 à 30°SR); on maintient le milieu à un pH sensiblement neutre, compris entre 6,5 et 7,5; on notera cependant que toutes les pâtes, y compris les pâtes recyclées peuvent être employées dans le cadre du procédé d'ennoblissement selon l'invention.
Les fibres de façon classiques et conventionnelles sont désintégrées dans le pulper et éventuellement raffinées et dans la pâte ainsi réalisée est alors introduit une première composition d'accrochage ou un premier apprêt constituant un produit de rétention et choisi parmi les produits désignés sous les marques déposées Rétaminol (Bayer), Cartarétine (Sandoz), Percol (Allied Colloid); ce premier apprêt est introduit dans une proportion comprise entre 0,1 et 3% du total.

Après un intervalle de temps de 15 à 20 minutes, pendant lequel la pâte continue à être travaillée, on introduit dans cette pâte un second apprêt constitué d'un polymérisat relativement dur et polaire, dégageant une énergie de surface assez grande; de préférence ce polymérisat est un élastomère et il est dispersé dans la masse fibreuse en de très fines particules sous forme de dispersion aqueuse; on obtient ainsi une grande aptitude à l'adhésion entre les élastomères, ou dispersion d'élastomères ou de plastomères avec les fibres de la pâte.

Parmi les élastomères préférés on a noté le polychloroprène, le polybutadiène acrylonitrile, le polyacrylate et le polyacétate de vinyle. Ce second apprêt élastomérique est introduit dans une proportion de 0,1 à 3% du total.

Ainsi qu'on l'a indiqué le produit de rétention introduit dans la pâte abaisse le potentiel zeta et réduit en même temps le degré de raffinage par fixation des fines et par réticulation entre les molécules polyélectrolytes à longues chaînes et les fibres cellulosiques de la feuille. Il en résulte une stabilisation de la structure de la feuille ou, en d'autres mots, une cohésion de la feuille sans perte du pouvoir absorbant. Les adjonctions succesives - à intervalles déterminés - des produits auxiliaires à la pâte (produit de rétention et dispersion polymère) répartissent très finement sur la surface de la fibre où ils présentent - sous forme de voile - un fond adhésif excellent pour le latex "mou" subséquent et constituant le produit d'ennoblissement principal.

Après 20 à 30 minutes, il y a absorption par la masse fibreuse des fines et des adjonctions mentionnées. En filtrant la pâte, on constate que l'eau est absolument claire.

La pâte préparée et modifiée en surface sera amenée en tête de la machine à la concentration de 0,4% dans l'eau. La quantité nécessaire de résine de réticulation (4 à 8%) y est ajoutée en continu.

La feuille est alors formée sur la toile sans fin pour être finalement séchée.
La formation de la feuille se fait sans obstacle au feutrage de la fibre c'est à dire sans entrave à la formation des ponts hydriques qui lient naturellement les fibres entre elles. Le matériau fibreux sortant de la toile sans fin est séché jusqu'à un degré d'humidité de 8 à 15% et il possède alors un pouvoir d'absorption adéquate réglable au départ par le raffinage de la pâte.

La feuille est alors introduite dans la presse d'imprégnation, au degré d'humidité précité (8 à 15%) pour être introduite dans le bain d'imprégnation comportant entre 15 et 45% de résine élastomère ou plastomère sous forme de dispersion aqueuse.
Le bain d'imprégnation à base de résine élastomère comporte, selon un élément caractéristique de l'invention, l'incorporation d'un composant constituant un agent gélifiant propre à provoquer la coagulation de la résine élastomère à partir d'un certain niveau thermique.

Le bain d'imprégnation est maintenu à une température inférieure à ladite température préajustée de coagulation de sorte que la dispersion est stable au niveau du bain d'imprégnation. On précisera que le polymère élastomérique ou plastomère du bain d'imprégnation peut être choisi dans la même famille que les élastomères utilisés à titre de second apprêt (dans la phase de préparation de la pâte); cependant le polymère du bain d'imprégnation sera différent dans chaque cas de celui dejà utilisé pour la prépation de la surface des fibres en tant que second apprêt d'accrochage. Le choix de la résine élastomère d'imprégnation sera déterminé en vue d'une bonne adhésion, c'est-à-dire d'une bonne compatibilité au point de vue chimique et physique entre les deux formules c'est-à-dire entre l'élastomère utilisé à titre de second apprêt d'accrochage et l'élastomère d'imprégnation dans la feuille.

Selon un cas de mise en oeuvre particulière de l'invention, on précisera que le pH du bain d'imprégnation est maintenu à une valeur acide correspondant à un pH compris entre 4 et 5 et de préférence entre 4 et 4,5, par adjonction notamment d'acide maléique ou d'acide paratoluènesulfonique; l'ajustement du pH permettant d'obtenir la coagulation à la température programmée.

Après passage dans la presse d'imprégnation et absorption de la quantité de dispersion prévue, la feuille est conduite vers les dispositifs de séchage notamment par radiations infrarouges et passage sur des rouleaux chauffants.

L'élévation thermique à laquelle la feuille imprégnée est soumise provoque alors une coagulation de la dispersion de résine élastomère au sein de la structure fibreuse; cette coagulation s'accompagne d'un relargage sur les deux surfaces de la feuille d'une certaine quantité d'eau; il se produit ainsi lors du passage sur les rouleaux chauffants une interface humide qui s'oppose à un contact "à sec" entre la résine élastomère et la surface du rouleau et empêche par conséquent toute déposition parasite de cette résine sur le rouleau.

On peut ainsi obtenir le déroulement de la feuille, sur les cylindres sécheurs, sans provoquer la formation de dépôt de couches de résine élastomère comme dans la mise des procédés antérieurs.

La feuille ainsi formée peut recevoir alors des enductions superficielles sur une ou sur deux faces.
Ces enductions peuvent être un simple vernis de protection mais plus courramment et plus utilement on provoquera la mise en place de couches conférent des propriétés antinomiques d'une face à l'autre à savoir sur une face un vernis à caractère anti-adhésif et hydrophobe, tandis que sur l'autre face une couche facilitant l'accrochage ultérieur d'une masse adhésive ou de tout autre élément pour obtenir un ensemble auto-adhésif.
On a donné ci-après une présentation monographique des divers produits et compositions susceptibles d'intervenir dans la mise en oeuvre du procédé selon l'invention.

### EXEMPLES DE FORMULATIONS UTILISABLES DANS LE CADRE DE L'INVENTION.

### Exemple 1

### 1.1 Préparation de la surface (les fibres ont été au préalable raffinées et stockées)

### 1.2 Bain d'imprégnation

### DESCRIPTIF MONOGRAPHIQUE

### Latex d'ester acrylique

Pour la préparation de la surface des fibres il y a utilisation de polyméthylacrylates connus pour leur dureté. Température de formation du film: supérieure à 10°C. Comme composant pour des bains d'imprégnation, on a choisi des produits avec des parts plus importantes d'esters de butyl et d'octyl (BASF Polysar). Température de formation du film : inférieure à 5°C.

### Latex de polybutadiène-styrène

Il peut être utilisé également dans la préparation de la surface à condition que la teneur en styrène soit comprise entre 50 et 65%. La température de formation du film se situe au dessus de 10°C.
Pour le bain d'imprégnation il a été choisi des produits avec une teneur en styrène d'environ 30% dont les températures de formation du film sont inférieures à 5°C .

### Latex de polybutadiène-acrylonitrile

Nous nous sommes servis de types contenant environ 40% d'acrylonitrile, 55% de butadiène et, en outre, de l'acide méthacrylique, de l'acide maléique ou/et de l'acide itaconique (Bayer, Polysar, Synthomer). Température de formation du film: supérieure à 10°C.
Comme produits d'imprégnation sont appropriés: ceux avec une quote-part de butadiène supérieure à 50% le reste étant une partie de styrène et de nitrile. La température de formation du film est inférieure à 5°C.

### Dispersions de polychloroprène

La préparation de surface peut être effectuée avec des dispersions de polychloroprène ayant une faible tendance à la cristallisation, l'imprégnation à la presse d'imprégnation compensant cet effet. On obtient de très bons résultats avec une imprégnation subséquente à base de latex de polybutadiène-acrylonitrile et de latex de polyvinyl-acétate ou des coupages de ceux-ci avec des types de latex de polychloroprène (Dupont, Bayer) qui ne cristallisent pas.

### Dispersions de polyacétate de vinyle

L'acétate de polyvinylique est approprié pour la préparation de la surface, non seulement comme homopolymère mais aussi comme copolymère avec des acrylates maléinates et d'autres dérivés de l'alcool polyvinylique, d'autant qu'il s'agit de types hautement polymérisés avec des températures de formation de film supérieure à IO°C . Comme produit d'imprégnation - en ce qui concerne les utilisations mentionnées au début - il est employé uniquement comme partenaire de coupage pour les latex de nitril, butadiènestyrène ou d'esters acryliques.

### Ingrédients complémentaires

Les polyéthers de propylène-éthylène, le méthyléther de l'alcool polyvinylique, les polyoxyéthylènes sont des agents coagulants, dit "agents gélifiants" comme d'autres produits de polycondensation de différents diols aliphatiques à longues chaînes. Ils ont la propriété de devenir insolubles dans l'eau lors d'une élévation de température après quoi, il y a spontanément une coagulation générale de la dispersion. En même temps, toute la quantité d'eau est libérée On travaille à des valeurs de pH inférieures à 5.

Alcool polyvinylique, polyacrylamide, acide polyacrylique + NH3.
Ce sont des régulateurs de viscosité et utilisés dans le but d'augmenter la viscosité. L'alcool polyvinylique donne également de l'hydrophilie.
Le polyglycol, la triéthanolamine, le glyoxal ont des fonctions adoucissantes, plastifiantes et hydrophiles.

### Résines de renforcement.

On peut employer certaines résines pour le renforcement physique de la liaison fibre à fibre (résine de colophane, ester de colophane) ou pour la réticulation chimique des fibres (résines de mélamine formaldéhyde, des résines de phénolformaldéhyde). Dans des conditions bien précises (température élevée, rayons riches en énergie), les combinaisons d'urée-formol, de mélamine-formol et de phénol-formol réticulent également le produit d'imprégnation.

### Des ingrédients complémentaires, en quantités faibles, peuvent être ajoutés

a) Emulgateurs: pour la stabilisation de la dispersion et pour le réglage de la température souhaitée de coagulation.
b) Capteurs de métaux lourds (Fe, Co, Ni, Cu, Mn) comme par exemple éthylènediamine tetr(a)-acide acétique. Les ions de métaux lourds cités ci-dessus sont des poisons du caoutchouc.
c) Colorants et charges

### Enductions de vernis

Un des aspects de l'invention, qui concourt lui aussi à l'ennoblissement du papier, est l'application du vernis de protection d'une face de la feuille. Ont été utilisés comme produits de base: des dispersions de PVC, de PVDC, de PVAC, d'ester de polyacryl, de polystyrène et d'autres matières polymères en dispersion aqueuse.
Pour l'hydrofugation et l'antiadhésion, on peut utiliser différentes préparations:
- soit celles à base de chrome trivalent complexées avec de l'acide stéarique
- soit celles à base de résines de mélamines et d'acides gras à longues chaînes (Sunsize) qui donnent de bons vernis couvrant. Les résines les mieux adaptées sont les mélamines formol et les urée formol solubles dans l'eau et réticulables. Ces enductions peuvent être appelées des enductions "release" employées couramment pour des rubans adhésifs.

### EXEMPLES DE RECETTES D'ENDUCTION DE VERNIS

Pour avoir un bon accrochage des substances adhésives sur la feuille imprégnée, on procède à une imprégnation intégrale du papier en vue de constituer in pré-ancrage propre à améliorer l'efficacité et la tenue de la couche adhésive déposée ultérieurement.
Les formules de base suivantes ont été employées:

### Exemples d'imprégnation

L'invention couvre également diverses variantes qui permettent par l'utilisation des résines élastomères notamment des latex naturels ou synthétiques d'obtenir une imprégnation de la feuille tout en adoptant un pH se situant dans une gamme plus large que précédemment évoqués et susceptible de se situer entre 3 et 33.

On peut en outre obtenir le film d'eau d'isolation relarguer depuis la coagulation de la résine, grâce à un choc thermique créé notamment par l'émission d'un rayonnement de longueur d'ondes appropriée.

Il est ainsi possible d'enrichir la feuille d'un primer ou pré-ancrage facilitant et optimisant la dépose de la masse adhésive ultérieure.

On a en effet constaté que les primer généralement déposés par les transformateurs sous forme d'une couche d'enduction ont tendance dans le temps, à cause de la migration des charges à appauvrir la capacité adhésive de la masse adhésive. Il en résulte un gain d'efficacité de la masse adhésive ancrée au papier ayant subi l'imprégnation de pré-ancrage selon l'invention.
Le procédé selon l'invention est donc facteur de l'amélioration de la qualité et de l'efficacité en même temps qu'une source d'économie substancielle; le transformateur peut en effet obtenir une efficacité identique tout en bénéficiant d'un gain de poids dans l'utilisation de la masse adhésive compris entre 15 et 30%.

## Revendications

1. Procédé de préparation par voie humide de matériaux en feuilles de structure fibreuse à base de cellulose, tels que des papiers, cartons ou non tissés, dans lequel la structure fibreuse en nappe est enrichie de matériaux d'ennoblissement constitués de polymères synthétiques de résines élastomères ou plastomères et dans lequel la feuille humide formée sur la toile sans fin, passe dans une presse d'imprégnation, pour y recevoir dans sa masse, avant séchage sur des rouleaux chauffants, l'imprégnation du matériau d'ennoblissement constitué par la résine élastomère ou plastomère, sous forme d'une dispersion aqueuse,
caractérisé en ce que ladite dispersion aqueuse contient un additif propre à provoquer la coagulation spontanée de ladite résine au-delà d'une température donnée avec relargage d'une quantité d'eau, ainsi apte à constituer une interface s'opposant à l'adhérence du produit élastomère ou plastomère sur le cylindre chauffant de séchage ultérieur et ledit additif de coagulation de la résine élastomère ou plastomères est constitué d'agents gélifiants tels que les produits de polycondensation des polyols aliphatiques à longues chaînes et plus spécialement les polyesters de propylène éthylène, le méthylester de l'alcool polyvinylique, les polyoxyéthylènes.

2. Procédé selon la revendication 1,
caractérisé en ce que l'on incorpore dans la préparation de la-pâte à papier, en amont de la formation de la feuille, un premier apprêt, en vue de l'accrochage ultérieur de la résine élastomère, et ce premier apprêt est constitué d'un produit de rétention apte à abaisser le potentiel zeta de la masse, constitué d'un polymère à longues chaînes polyélectrolyte, choisi dans la famille comportant des dispersions de polychloroprène, polybutadiène-styrène, polyméthacrylate, polyacétate de vinyle, un second apprêt d'accrochage est introduit dans la pâte à papier après une période de temps supérieure à 15 minutes et de préférence de l'ordre de 20 minutes, après l'introduction du premier apprêt, ce second apprêt étant constitué d'une résine élastomère synthétique, choisie différente et compatible avec la résine élastomère constituant le produit d'ennoblissement ou d'imprégnation ultérieure et présentée sous forme de dispersion aqueuse, ledit second apprêt est choisi dans la famille comportant le polychoroprène, le polybutadiène acrylonitrile, le polyacrylate, le polyacétate de vinyle, le polybutadiènestyrène, ainsi que leur mélange ou leurs copolymères.

3. Procédé selon l'une des revendications 1 ou 2,
caractérisé en ce que le bain d'imprégnation alimentant la presse d'imprégnation et contenant les dispersions de résines élastomères ou plastomères est réalisé à partir d'une dispersion aqueuse de résines choisies parmi le latex naturel, le polybutadiène acrylonitrile, le polyvinylacétate styrène, le copolymère butadiène acrylonitrile et styrène, les copolymères des esters acryliques et vinylacétate, ainsi que leur mélange ou copolymère.

4. Procédé selon l'une des revendications 1 à 3,
caractérisé en ce que le relargage de l'eau d'isolation est provoqué par un choc thermique obtenu par l'émission d'une radiation de longueur d'ondes appropriée.

5. Procédé selon l'une des revendication 1 à 4,
caractérisé en ce que le bain d'imprégnation alimentant la presse d'imprégnation comporte des adjuvants constitués de régulateurs de viscosité tels que des alcools polyvinyliques, polyacrymalides, l'acide polyacrylique avec adjonction d'acide nitrique.

6. Procédé selon l'une des revendications 1 à 5,
caractérisé en ce que le bain d'imprégnation porte également des adjuvants de fabrication choisis parmi les agents adoucissants, plastifiants et hydrophiles, tels que le polyglycol, le triétanolamine ou le glyoxal, les émulgateurs pour ajuster la température de coagulation de la résine élastomère, des capteurs de métaux lourds telle que l'éthylénédiamine tétra acide acétique ainsi que des colorants et charges.

7. Procédé selon l'une des revendication 1 à 6,
caractérisé en ce qu'il comporte une phase d'enduction après séchage, et sur au moins une face, à partir d'un vernis de protection choisi dans la famille comportant les dispersions de chlorure de polyvinyle, le polyvinylacétate, l'ester de polyacryle, de polystyrène en dispersion aqueuse.

8. Procédé selon l'une des revendications 1 à 7,
caractérisé en vue de conférer une face du matériau ainsi réalisé des propriétés d'hydrofugation et d'anti-adhésion, la face correspondante de la feuille reçoit une enduction de produit choisi dans la famille comportant les complexes d'acide stéarique et de chrome trivalent, les résines de mélamines, d'acides gras à longues chaînes, les malamines-formols et les urées-formols solubles dans l'eau et réticulables.

## Patentansprüche

1. Verfahren zur nassen Vorbereitung von blattförmigen Materialien mit Faserstruktur auf Zellulosebasis wie Papier, Karton oder ungewobener Stoff, bei denen die schichtförmige Faserstruktur durch Veredelungsmaterialien aus synthetischen Polymeren, Elastomer- oder Plastomerharzen bestehen, wobei das nasse, auf einem Endlosband beformte Blatt in eine Imprägnierpresse gelangt, wo seine Masse vor dem Trocknen durch Heiztrommeln mit dem Veredelungsmaterial aus Elastomer- oder Plastomerharz in Form einer wäßrigen Lösung imprägniert wird,
dadurch gekennzeichnet, daß die o.a. wäßrige Lösung ein Zusatzmittel enthält, durch das die spontane Koagulation des o.a. Kunstharzes oberhalb einer bestimmten Temperatur unter Abgabe einer bestimmten Wassermenge bewirkt wird, die somit eine Zwischenschicht bilden kann, durch die ein Anhaften der Elastomer- bzw. Plastomerschicht an den bei der Weiterbehandlung verwendeten Heiztrommeln verhindert wird, und das o.a. Zusatzmittel zur Koagulation des Elastomer- bzw. Plastomerharzes aus Geliermitteln wie z.B. Polycondensationsmitteln für langkettigen aliphatische Polyole und insbesondere Propylenethylenpolyester, Methylester von Polyvinylalkohol oder Polyoxethylen besteht.

2. Verfahren nach Patentanspruch 1, dadurch gekennzeichnet, daß vor der Formung des Blattes der Vorbereitung der Papiermasse eine erste Appretur zur Verhinderung eines späteren Anhaftens des Elastomerharzes beigegeben wird, und daß diese erste Appretur aus einem Rückhaltemittel besteht, durch das das Zeta-Potential der Masse gesenkt werden kann, das aus einem Polymer mitlangen Polyelektrolytketten aus der Familie mit Polychloropren-, Polybutadienstyrol-, Polymethacrylat-, Vinylpolyacetatdispersionen besteht, und daß der Papiermasse mehr als 15 Minuten, vorzugsweise 20 Minuten nach der Beigabe der ersten Appretur eine zweite Appretur beigegeben wird, die aus einem synthetischen Elastomertharz besteht, der mit dem später in Form einer wäßrigen Lösung beigefügten Veredelungs- bzw. Imprägniermittel verträglich ist, wobei die zweite Appretur aus der Familie mit Chloropren, Polybutadienacrylnitril, Polyacrylat, Vinylpolyacetat, Polybutadienstyrol und deren Mischungen bzw. Copolymeren stammt.

3. Verfahren nach einem der Patentansprüche 1 oder 2, dadurch gekennzeichnet, daß das Imprägnierbad für die Imprägnierpresse mit den Elastomer- bzw. Plastomerdispersionen aus einer wäßrigen Kunstharzlösung aus natürlichem Latex, Polybutadienacrylnitril, Styrol-Vinylpolyacetat, den Copolymeren Acrylnitril-Butadien und Styrol oder den Copolymeren Acrylester und Vinylacetat sowie deren Mischungen und Copolymeren besteht.

4. Verfahren nach einem der Patentansprüche 1 bis 3, dadurch gekennzeichnet, daß die Abgabe von Wasser zur Isolation durch einen Wärmeschock aufgrund einer Wärmestrahlung mit geeigneter Wellenlänge erfolgt.

5. Verfahren nach einem der Patentansprüche 1 bis 4, dadurch gekennzeichnet, daß das Imprägnierbad für die Imprägnierpresse Zusatzmittel aus Viskositätsreglern wie Polyvinylalkohol, Polyacrylamid, Polyacrylsäure mit einer Beigabe von Salzsäure besitzt.

6. Verfahren nach einem der Patentansprüche 1 bis 5, dadurch gekennzeichnet, daß das Imprägnierbad weiterhin Zusatzmittel zur Herstellung mit weichmachenden, plastifizierenden und wasseranziehenden Eigenschaften wie Polyglykol, Triethanolamin oder Glyoxal, Emulgierungsmittel zur Einstellung der Kagulationstemperatur des Elastomerharzes, Schwermetallkollektoren wie Ethylenediamin-IV-Essigsäure sowie Farb- und Füllstoffe besitzt.

7. Verfahren nach einem der Patentansprüche 1 bis 6, dadurch gekennzeichnet, daß es nach der Trockenphase eine Phase der Benetzung auf mindestens einer Seite mit einer wäßrigen Lösung eines Schutzlacks aus der Familie der Polyvinylchlorid-, Polyvinylacetat-, Polyacrylester- Polystyroldispersion beinhaltet.

8. Verfahren nach einem der Patentansprüche 1 bis 7, dadurch gekennzeichnet, daß eine Seite des derart hergestellten Materials wasserabweisend und nichthaftend gemacht wird, indem die entsprechende Seite des Blattes mit einem Stoff aus der Familie der wasserlöslichen und vernetzbaren Stearinsäure- und dreiwertigen Chromkomplexe, Melaminharze, langkettigen Fettsäuren, Melaminformole oder Ureaformole beschichtet wird.

## Claims

1. Process for preparing by wet method materials in sheet form of fibrous structure based on cellulose, such as papers, cardboards or non-wovens, in which the fibrous structure in lap is enriched with improvement materials constituted by synthetic polymers, elastomer or plastomer resins and in which the wet sheet formed on the endless wire web, passes in an impregnation press to receive in its mass, before drying on heating rollers, the impregnation of the improvement material constituted by the elastomer or plastomer resin, in the form of an aqueous dispersion,
characterized in that said aqueous dispersion contains an additive adapted to provoke spontaneous coagulation of said resin beyond a given temperature with release of a quantity of water, and adapted to constitute an interface opposing adherence of the elastomer or plastomer product on the heating cylinder for subsequent drying and said additive for coagulation of the elastomer or plastomer resin is constituted by gelling agents such as the products of polycondensation of the long-chain aliphatic polyols and more especially the polyesters of propylene ethylene, the methylester of polyvinyl alcohol, the polyoxyethylenes.

2. Process according to Claim 1,
characterized in that there is incorporated in the preparation of the paper pulp, upstream of the formation of the sheet, a first finish with a view to the subsequent catching of the elastomer resin, and this first finish is constituted by a retention product adapted to lower the zeta potential of the earth, constituted by a long-chain polyelectrolyte polymer, selected from the family including dispersions of polychloroprene, polybutadiene-styrene, polymethacrylate, polyvinyl acetate, a second finish for catching is introduced in the paper pulp after a period of time greater than 15 minutes and preferably of the order of 20 minutes, after introduction of the first finish, this second finish being constituted by a synthetic elastomer resin, selected to be different and compatible with the elastomer resin constituting the improvement or subsequent impregnation product and presented in the form of aqueous dispersion, said second finish is selected from the family including polychloroprene, polybutadiene acrylonitrile, polyacrylate, polyvinyl acetate, polybutadiene styrene, as well as mixture or copolymers thereof.

3. Process according to one of Claims 1 or 2,
characterized in that the impregnation bath supplying the impregnation press and containing the dispersions of elastomer or plastomer resins is made from an aqueous dispersion of resins selected from natural latex, polybutadiene acrylonitrile, polyvinylacetate styrene, the butadiene acrylonitrile and styrene copolymer, the copolymers of acrylic esters and vinylacetate, as well as mixture or copolymer thereof.

4. Process according to one of Claims 1 to 3,
characterized in that the release of the isolation water is provoked by a thermal shock obtained by the emission of aradiation of appropriate wave length.

5. Process according to one of Claims 1 to 4,
characterized in that the impregnation bath supplying the impregnation press comprises additives constituted by viscosity regulators such as polyvinyl alcohols, polyacrymalides, polyacrylic acid with the addition of nitric acid.

6. Process according to one of Claims 1 to 5,
characterized in that the impregnation bath also carries manufacturing additives selected from the softening, plasticizer and hydrophilic agents, such as polyglycol, triethanolamine or glyoxal, emulgators for adjusting the temperature of coagulation of the elastomer resin, heavy metal sensors such as ethylenediamine tetra acetic acid as well as colorants and fillers.

7. Process according to one of Claims 1 to 6,
characterized in that it comprises a coating phase after drying and on at least one face, from a protective varnish selected from the family including the dispersions of polyvinyl chloride, polyvinylacetate, polyacryl ester, polystyrene in aqueous dispersion.

8. Process according to one of Claims 1 to 7,
characterized with a view to giving one face of the material thus produced water-repellant and anti-adhesion properties, the corresponding face of the sheet receives a coating of product selected from the family including the complexes of stearic acid and trivalent chromium, the resins of melamines, of long-chain fatty acids, the malamine-formaldehydes, and the water-soluble and cross-linkable urea-formaldehydes.
